# EUROPÄISCHE PATENTSCHRIFT

(11) **EP 1 607 685 B1**
(45) Veröffentlichungstag und Bekanntmachung des Hinweises auf die Patenterteilung: **29.08.2007**
(21) Anmeldenummer: 05104938.5
(22) Anmeldetag: 07.06.2005
(51) Int. Cl.: F24C 15/16, B05D 5/08, C23C 4/02, F16C 29/00, F16C 33/12

(54) **Beschichtete Teleskopschiene**
Coated telescopic pull out rail
Rail télescopique recouvert d'un revêtement

(30) Priorität: 07.06.2004 DE 102004027717
(43) Veröffentlichungstag der Anmeldung: 21.12.2005
(73) Patentinhaber: Accuride International GmbH, 65582 Diez (DE)
(72) Erfinder: GEBERZAHN, Markus, 65589, Hadamar (DE); VIERHELLER, Normen, 65558, Hirschberg (DE); GRASSO, Maria, 65694, Runkel (DE)
(74) Vertreter: Weber, Roland

(56) Entgegenhaltungen:
- EP-A- 0 568 322
- EP-A- 1 344 984
- DE-A1- 1 771 323
- DE-A1- 4 215 594
- GB-A- 708 049
- US-A- 5 579 681
- US-A1- 2004 081 755

## Beschreibung

Die Erfindung betrifft ein Verfahren zur Herstellung eines Teleskopauszugssystems mit Teleskopschienen, vorzugsweise eines Teleskopauszugssystems für Gargutträger in einem Garofen, wobei das Grundmaterial des Teleskopauszugssystems Baustahl und/oder Edelstahl ist und welches wenigstens teilweise mit einer auf PTFE (Polytetrafluorethylen) basierenden Beschichtung versehen ist.

### Stand der Technik

Garöfen, worunter alle Arten von Backöfen und Mikrowellenöfen sowie kombinierte Ofensysteme zu verstehen sind, werden zunehmend mit Teleskopauszugssystemen ausgerüstet, bei denen der Gargutträger über Teleskopschienen in den Garraum hinein- und aus diesem herausfahrbar gelagert ist. Teleskopschienen bestehen in der Regel aus mehreren länglichen, gegeneinander verschiebbaren Schienenelementen. Die Schienenelemente können über Kugellager oder Walzenlager gegeneinander verschiebbar gelagert sein. Bei einfacheren Ausführungen von Teleskopschienen, sogenannten Gleitschienen, sind die Schienenelemente unmittelbar aufeinander gleitend gegeneinander verschiebbar angeordnet. Als sogenannte Teilauszüge ausgebildete Teleskopschienen umfassen üblicherweise zwei oder drei Schienenelemente und lassen sich auf eine Gesamtlänge ausfahren, die nicht größer ist als ihre Gesamtlänge im eingefahrenen Zustand. Als sogenannte Vollauszüge ausgebildete Teleskopschienen umfassen wenigstens drei Schienenelemente und lassen sich auf eine Gesamtlänge ausfahren, die wenigstens doppelt so groß ist wie ihre Gesamtlänge im eingefahrenen Zustand.

Für die Montage von Teleskopschienen an einer Korpuswand ist eine Befestigungsvorrichtung erforderlich. Die Befestigungsvorrichtung kann ein einfacher Einhakmechanismus sein. In Garöfen werden Teleskopschienen für die Befestigung an der inneren Seitenwand des Garraumes häufig an Gitterkonstruktionen durch Schweißen oder Verschrauben befestigt. Diese Befestigungsgitter werden dann an der Seitenwand des Garraumes durch Einhängen oder Anschrauben befestigt. In der Regel sind an solchen Befestigungsgittern mehrere Paare von auf gleicher Höhe einander gegenüberliegenden Teleskopschienen in mehreren Ebenen des Garraumes montiert, so daß mehrere Gargutträger gleichzeitig in den Garofen eingebracht werden können bzw. ein Wechsel der Ebene des Gargutträgers in dem Garofen mit den Vorteilen des Teleskopauszugs in jeder Ebene möglich ist. Befestigungsvorrichtungen im Sinne dieser Erfindung können auch Befestigungswinkel sein, die auf dem Gebiet als sogenannte "Verticals" bekannt sind.

Bekannte Teleskopauszugssysteme für Garöfen sind aus Stahl und/oder Edelstahl mit gegebenenfalls verchromten Oberflächen hergestellt. Beim Betrieb verschmutzen die Teleskopauszugssysteme durch Fettspritzer, Dämpfe und andere Reste des behandelten Garguts, die bei den im Garofen herrschenden Temperaturen eingebrannt und nur schwer oder gar nicht wieder zu entfernen sind. Zur Verbesserung der Reinigungsfähigkeit von Schienensystemen in Garöfen schlägt die DE 102 11 470 A1bzw. EP 1 344 984 das Vorsehen einer auf PTFE basierenden Beschichtung auf den Schienen vor. Derartige auf PTFE basierende Beschichtungen sind als Antihaftbeschichtungen in Bratpfannen und Töpfen bereits bekannt und erlauben eine sehr einfache Reinigung der beschichteten Gegenstände von Verschmutzungen.

Die DE 17 71 323 beschreibt ein Verfahren zum Überziehen von Metalloberflächen mit einem fluorhaltigen Polymer, bei dem Metalloberflächen wahlweise aufgerauht werden, mit Chrom plattiert und dann elektrolytisch geätzt werden und anschließend ein fluorhaltiges Polymer aufgebracht wird.

Die DE 42 15 594 beschreibt ein Verfahren zum Beschichten von Kochgeschirr aus Metall, wobei ein erster Überzug aus Metall durch Lichtbogensprühen aufgebracht wird, auf welchen sukzessive zwei Überzüge aus PTFE aufgebracht werden. Das erhaltene Geschirr verfügt über eine große Härte.

Während es sich bei den mit PTFE beschichteten Bereichen von Bratpfannen und anderen Gargutträgem um relativ große, zusammenhängende und glatte Flächen handelt, besitzen Teleskopauszugssysteme, bestehend aus mehreren Schienenelementen und gegebenenfalls einer gitterartigen Befestigungsvorrichtung, viele Rundungen, Ecken und Kanten. Darüber hinaus sind viele Flächen solcher Teleskopauszugssysteme stark beansprucht, z.B. Flächen, auf welche der Gargutträger aufgelegt wird, sowie die Lauf- bzw. Gleitflächen der Teleskopschienenelemente. Eine PTFE-Beschichtung für solche Teleskopauszugssysteme muß daher hohe Anforderungen an die Belastbarkeit erfüllen, insbesondere eine gute Haftung auf dem beschichteten Substrat und eine hohe Kratzfestigkeit. Darüber hinaus muß die Beschichtung den hohen Temperaturen in einem Garofen und den häufigen und starken Temperaturwechseln standhalten. Schließlich muß die Beschichtung auch lebensmitteltauglich sein.

Die bekannten PTFE-Beschichtungen, wie sie beispielsweise in Bratpfannen eingesetzt werden, genügen den Anforderungen an eine PTFE-Beschichtung für Teleskopauszugssysteme hinsichtlich Haft- und Kratzfestigkeit in der Regel nicht. Es wird aus diesem Grunde auch üblicherweise vom Hersteller empfohlen, in Bratpfannen mit PTFE-Beschichtung nicht mit Metallbesteck, sondern mit Besteck aus Holz oder Kunststoff zu arbeiten, um die Beschichtung nicht zu beschädigen.

Die DE 102 11 470 A1 offenbart zwar den Grundgedanken, eine reinigungsfreundliche Antihaftbeschichtung aus PTFE auf die Schienen eines Teleskopauszugssystems aufzubringen, jedoch beschreibt sie nicht, ob diese PTFE-Beschichtung eine für die Praxis taugliche Haft- und Kratzfestigkeit besitzt und auf welche Weise die PTFE-Beschichtung aufgebracht wurde.

### Aufgabe der Erfindung

Die Aufgabe der vorliegenden Erfindung bestand daher darin, ein Teleskopauszugssystem mit einer auf PTFE basierenden Beschichtung herzustellen, das die Nachteile des Standes der Technik überwindet und insbesondere eine PTFE-Beschichtung hoher Haft- und Kratzfestigkeit aufweist.

### Beschreibung der Erfindung

Diese Aufgabe wird gelöst durch ein Verfahren zur Herstellung eines Teleskopauszugssystems mit Teleskopschienen, vorzugsweise eines Teleskopauszugssystems für Gargutträger in einem Garofen, wobei das Grundmaterial des Teleskopauszugssystems Baustahl und/oder Edelstahl ist und welches wenigstens teilweise mit einer auf PTFE (Polytetrafluorethylen) basierenden Beschichtung versehen ist, bei dem man
a) wenigstens auf Teile, deren Grundmaterial Baustahl ist, eine ein- oder mehrlagige Grundierungsbeschichtung aufbringt, deren äußerste Lage eine Chromschicht ist,
b) alle Teile, die mit einer PTFE-Beschichtung zu versehen sind, einer Temperaturbehandlung bei einer Temperatur über 300°C für wenigstens 10 min unterzieht,
c) die gemäß Stufe b) erhaltenen Teile einer Oberflächenbehandlung unterzieht, bei der die Oberfläche eine Rauheit (Mittenrauhwert) Rₐ von mindestens 2 µm erhält,
d) auf die gemäß Stufe c) erhaltenen Teile eine oder mehrere Schichten einer PTFE enthaltenden Lösung oder Suspension aufbringt,
e) die gemäß Stufe d) erhaltenen Teile bei einer Temperatur zwischen 300 °C und 450 °C brennt.

Bei dem erfindungsgemäßen Verfahren zum Aufbringen einer PTFE-Beschichtung wird zwischen den Grundmaterialien Baustahl und Edelstahl unterschieden. Bei einer bevorzugten Ausführungsform umfaßt das Teleskopauszugssystem eine Befestigungsvorrichtung, vorzugsweise ein Befestigungsgitter, an dem die Teleskopschienen fest oder demontierbar befestigt sind und das für eine Montage an einer Korpuswand, vorzugsweise für eine Montage an einer seitlichen Innenwand eines Garofens ausgelegt ist. Die Teleskopschienen bestehen zweckmäßigerweise aus einer Innenschiene und einer Außenschiene für einen sogenannten Teilauszug oder aus einer Innenschiene, einer Außenschiene und einer oder mehreren Mittelschienen für einen sogenannten Vollauszug. Bei der Herstellung solcher Systeme werden die einzelnen Schienenelemente separat voneinander beschichtet und erst in einem letzten Arbeitsschritt zu einer ausfahrbaren Teleskopschiene verbunden. Bei kugelgelagerten Teleskopschienen werden in diesem letzten Arbeitsschritt beispielsweise Kugelkäfige mit den darin befindlichen Kugeln eingesetzt, die Schienenelemente ineinandergeschoben und gegen ein Auseinandergleiten gesichert, z.B. durch Umbiegen von als Auszugsbegrenzer dienenden Laschen an den Enden der Schienenelemente. Bei fest mit der Befestigungsvorrichtung bzw. dem Befestigungsgitter verbundenen Teleskopschienen werden üblicherweise die Innenschienenelemente, beispielsweise durch Anschweißen, mit dem Befestigungsgitter verbunden. Die weitere Behandlung und Beschichtung folgt anschließend. In einer bevorzugten Ausführungsform ist das Grundmaterial der Befestigungsvorrichtung bzw. des Befestigungsgitters sowie das Grundmaterial der daran befestigten Innenschiene Baustahl. Die weiteren Schienenelemente, d.h. die Außenschiene und gegebenenfalls eine oder mehrere Mittelschienen, sind zweckmäßigerweise aus Edelstahl als Grundmaterial hergestellt. Selbstverständlich können auch alle diese Bauteile des Teleskopauszugssystems insgesamt aus Baustahl oder aus Edelstahl als Grundmaterial hergestellt sein. Die Herstellung des Befestigungsgitters und der daran befestigten Innenschiene aus Baustahl hat jedoch fertigungstechnische Vorteile und ist kostengünstiger als Edelstahl.

Bevorzugt wird für die Herstellung von Teilen des Teleskopauszugssystems aus Baustahl als Grundmaterial Baustahl der Qualität ST 37 oder ST 37-2 (nach DIN 17100) verwendet. Für Teile des Teleskopauszugssystems aus Edelstahl als Grundmaterial wird vorzugsweise austenitischer Edelstahl oder ferritischer Edelstahl, besonders bevorzugt austenitischer Edelstahl der Qualität 1.4301 oder ferritischer Edelstahl der Qualität 1.4016 (nach DIN EN 10088-1) verwendet. Diese vorgenannten Stahlqualitäten haben sich als besonders geeignet in dem erfindungsgemäßen PTFE-Beschichtungsverfahren erwiesen. Der austenitische Edelstahl der Qualität 1.4301 ist besonders bevorzugt wegen seiner hohen Lebensmitteltauglichkeit und Korrosionsbeständigkeit. Der ferritische Edelstahl der Qualität 1.4016 ist ebenfalls sehr geeignet und etwas preiswerter als der austenitische Edelstahl.

Bei dem erfindungsgemäßen Verfahren wird in einer ersten Stufe a) wenigstens auf die Teile, deren Grundmaterial Baustahl ist, eine ein- oder mehrlagige Grundierungsbeschichtung aufgebracht, deren äußerste Lage eine Chromschicht ist. Für Teile, deren Grundmaterial Edelstahl ist, ist diese erste Grundierungsbeschichtung nicht unbedingt erforderlich, sie kann jedoch auf Teile aus Edelstahl ebenfalls aufgebracht werden. Vorzugsweise wird die Grundierungsbeschichtung jedoch nur auf Teile aus Baustahl aufgebracht. Aus Kostengründen werden Teile aus Edelstahl vorzugsweise nicht mit der Grundierungsbeschichtung versehen. Die Grundierungsbeschichtung mit einer äußersten Chromschicht hat den Vorteil, dass sie Korrosionsschutz bietet und sich ihre Oberfläche für die spätere PTFE-Beschichtung gut aufrauhen lässt. Bei Teilen aus Edelstahl ist die Grundierungsbeschichtung nicht unbedingt erforderlich, da Edlestahl bereits sehr korrosionsbeständig ist und sich seine Oberfläche auch ohne Grundierungsbeschichtung gut aufrauhen lässt.

In einer bevorzugten Ausführungsform des erfindungsgemäßen Verfahrens wird die Grundierungsbeschichtung aus Stufe a) galvanisch aufgebracht. In einer alternativen Ausführungsform wird die Grundierungsbeschichtung aus Stufe a) chemisch aufgebracht. Besonders vorteilhaft ist es, wenn die Grundierungsbeschichtung aus Stufe a) zwischen dem Grundmaterial und der Chromschicht wenigstens eine oder mehrere, vorzugsweise zwei oder drei weitere Metallschichten aufweist. Als besonders geeignet hat sich eine Grundierungsbeschichtung erwiesen, die ausgehend von dem Grundmaterial eine erste Nickelschicht, darüber eine Kupferschicht und darüber eine zweite Nickelschicht, gefolgt von der Chromschicht, aufweist. Hierdurch wird eine besonders geeignete Haftung der nachfolgend aufgebrachten PTFE-Beschichtung auf dem Grundmaterial erzielt. Als ebenfalls besonders geeignet hat sich eine Grundierungsbeschichtung erwiesen, die ausgehend von dem Grundmaterial eine erste Nickelschicht und unmittelbar darüber eine zweite Nickelschicht, gefolgt von der Chromschicht, aufweist. Vorteilhafterweise wird als erste Nickelschicht eine sogenannte Mattnickelschicht und als zweite Nickelschicht eine sogenannte Glanznickelschicht aufgebracht. In einer weiteren Ausführungsform wird nur eine erste Nickelschicht und darüber unmittelbar die Chromschicht aufgebracht.

Die Grundierungsbeschichtung aus Stufe a) wird, wenn sie mehrere Metallschichten umfasst, zweckmäßigerweise in einer Gesamtdicke von 10-30 µm aufgebracht. Bevorzugt ist eine Dicke von 16-24 µm, besonders bevorzugt eine Dicke von etwa 20 µm. Die äußerste Chromschicht der Grundierungsbeschichtung ist vorzugsweise sehr dünn gegenüber der gesamten Grundierungsbeschichtung und weist eine Dicke von 0,2-1,0 µm, vorzugsweise eine Dicke von 0,3-0,7 µm, besonders bevorzugt eine Dicke von etwa 0,5 µm auf. Vorzugsweise hat eine erste Nickelschicht eine Dicke von etwa 1-3 µm, besonders bevorzugt etwa 2 µm. Ist eine Kupferschicht über der ersten Nickelschicht vorgesehen, so hat diese vorzugsweise eine Dicke von etwa 6-8 µm. Eine zweite Nickelschicht hat vorzugsweise eine Dicke von etwa 8-12 µm.

In einer zweiten Stufe b) des erfindungsgemäßen Verfahrens werden alle Teile, die mit einer PTFE-Beschichtung zu versehen sind, einer Temperaturbehandlung bei einer Temperatur von über 300°C für wenigstens 10 Minuten unterzogen. Diese Temperaturbehandlung wird sowohl auf Teile, deren Grundmaterial Baustahl ist und die gemäß Stufe a) mit einer Grundierungsbeschichtung versehen sind, als auch auf Teile, deren Grundmaterial Edelstahl ist und die gegebenenfalls nicht gemäß Stufe a) mit einer Grundierungsbeschichtung versehen wurden, angewendet. Die erfindungsgemäße Temperaturbehandlung dient der Reinigung der mit PTFE zu beschichtenden Teile, insbesondere dem Entfernen von Fettrückständen, die sich aus dem Fertigungsprozeß der Schienenelemente und der Befestigungsvorrichtung auf den Teilen befinden, sowie Fettrückständen, wie sie beispielsweise durch Fingerabdrücke auf dem Material hinterlassen werden. Die Bedingungen der Temperaturbehandlung sind so auszuwählen, daß die Oberflächen der Teile nach der Behandlung im wesentlichen vollständig fettfrei sind. Dieser Behandlungsschritt hat sich als essentiell herausgestellt, da sich selbst geringe Rückstände von Fett oder anderen Verunreinigungen auf den Oberflächen der zu beschichtenden Teile als verheerend für die Haftung der später aufgebrachten PTFE-Beschichtung erwiesen haben. Die Entfernung von Fettrückständen und anderen Verunreinigungen durch die erfindungsgemäße Temperaturbehandlung lieferte auch eine erheblich bessere Haftung der später aufgebrachten PTFE-Beschichtung als eine im Vergleich durchgeführte chemische Entfettung der Teile. Darüber hinaus ist eine Temperaturbehandlung gegenüber einer chemischen Entfettung kostengünstiger und erfordert keine umweltbelastenden und entsorgungsintensiven Lösungsmittel. Mit Vorteil wird die erfindungsgemäße Temperaturbehandlung in Stufe b) bei einer Temperatur im Bereich von 300°C bis 600°C, vorzugsweise im Bereich von 350°C bis 450°C, besonders bevorzugt im Bereich von etwa 400°C durchgeführt. Die Dauer der Temperaturbehandlung wird von der jeweils eingestellten Behandlungstemperatur abhängig sein. Der Fachmann wird Temperatur und Behandlungsdauer in Abhängigkeit vom erzielten Ergebnis, d.h. dem erzielten Reinigungsgrad bzw. der erzielten Entfettung, einstellen können. Als besonders geeignet hat sich eine Temperaturbehandlung für eine Dauer von 10 Minuten bis 3 Stunden, vorzugsweise für eine Dauer von 30 Minuten bis 2 Stunden, besonders bevorzugt für eine Dauer von etwa 1 Stunde in dem angegebenen Temperaturbereich erwiesen.

Eine weitere für das erfindungsgemäße Verfahren essentielle Verfahrensstufe c), die sich an die Temperaturbehandlung der Stufe b) anschließt, ist die Aufrauhung der Oberfläche in der Weise, daß die Oberfläche eine Rauheit (Mittenrauhwert) Rₐ von mindestens 2 µm erhält. Ist die Oberflächenrauheit Rₐ niedriger als 2 µm, ist die Haftung der anschließend aufgebrachten PTFE-Beschichtung ungenügend. Bevorzugt ist eine Rauheit der Oberfläche Rₐ von 2 µm bis 5 µm, besonders bevorzugt eine Rauheit Rₐ von 2,5 µm bis 3,5 µm. Besonders vorteilhaft für die Haftung der PTFE-Beschichtung hat sich eine Oberflächenrauheit Rₐ von etwa 3 µm erwiesen.

Ganz besonders bevorzugt wird die vorgenannte Rauheit dadurch geschaffen, daß man die Teile in Stufe c) einer Oberflächenbehandlung durch Sandstrahlen unterzieht. Hierdurch wird eine besonders gute Haftung der später aufgebrachten PTFE-Beschichtung erreicht. Es wird angenommen, daß die besonders gute Haftung der PTFE-Beschichtung bei Aufrauhen der Oberfläche durch Sandstrahlen dadurch erzielt wird, daß die Aufrauhung der Oberfläche beim Sandstrahlen punktförmig und ohne Orientierung in einer bestimmten Richtung in der Ebene der Oberfläche erfolgt. Im Vergleichsversuch wurde eine entsprechende PTFE-Beschichtung auf ein geschliffenes Material mit vergleichbarer Oberflächenrauheit aufgebracht. Im Verschleißtest war die Haftung der PTFE-Beschichtung bei dem geschliffenen Material jedoch schlechter. Die PTFE-Beschichtung hob sich an einigen Stellen von der Oberfläche und platzte ab. Es wird vermutet, daß dies darauf zurückzuführen ist, daß beim Schleifen, insbesondere bei Verwendung von kommerziell erhältlichem vorgeschliffenem Material, Schleifspuren in einer Orientierung auf der Oberfläche der Grund für die schlechtere Haftung sind. In einer alternativen Ausführungsform zur Oberflächenbehandlung durch Sandstrahlen mit Sand kann das Bestrahlen auch mit Glaskugeln oder ähnlichen Teilchen erfolgen. Beim Aufrauhen der Oberfläche der Grundierungsbeschichtung aus Stufe a), d. h. der Oberfläche der äußersten Chromschicht, durch Sandstrahlen sind die Bedingungen der Behandlung so zu wählen, dass die Chromschicht nicht in der Weise beschädigt wird, dass die darunter liegende Schicht, wie die Nikkelschicht, freigelegt wird. Eine bereichsweise Entfernung der Chromschicht würde deren Korrosionsschutzwirkung vermindern. Außerdem hat sich gezeigt, dass die spätere PTFE-Beschichtung mit freiliegenden Bereichen der unter der Chromschicht liegenden Nickel- oder Kupferschichten Reaktionen eingehen kann, die eine unerwünschte Fleckenbildung in der PTFE-Beschichtung zur Folge haben. Außerdem beeinträchtigt eine bereichsweise Entfernung der Chromschicht die Haftung des PTFE in diesen Bereichen.

In einer nächsten Verfahrensstufe d) bringt man auf die gemäß Stufe c) erhaltenen Teile eine oder mehrere Schichten einer PTFE enthaltenden Lösung oder Suspension auf. Vorzugsweise werden eine oder zwei Schichten einer PTFE enthaltenden Lösung oder Suspension nacheinander naß aufgespritzt. Zweckmäßig erfolgt das Aufspritzen der PTFE enthaltenden Lösung oder Suspension mittels einer elektrostatischen Sprühpistole. Geeignete handelsübliche, PTFE enthaltende Lösungen oder Suspensionen sind von der Firma Industrielack AG (ILAG), Lachen am See, Schweiz, unter der Bezeichnung ILAFLON Resist R-GI (Base Coat) und ILAFLON R (Top Coat) als Zweischichtsystem und unter der Bezeichnung DURIT Resist 3Gi als Dreischichtsystem erhältlich. Die PTFE enthaltenden Lösungen oder Suspensionen werden geeigneterweise in einer Schichtdicke von etwa 75 µm, bezogen auf die feuchte Lösung oder Suspension, aufgebracht.

Im Anschluß werden die gemäß Stufe d) erhaltenen Teile in einer weiteren Stufe e) bei einer Temperatur zwischen 300°C und 450°C gebrannt. Zweckmäßigerweise erfolgt das Brennen in einem Durchlaufofen, wobei das Verfahren hierauf nicht beschränkt ist. Als besonders vorteilhaft hat sich eine Brenntemperatur zwischen 340°C und 400°C, vorzugsweise zwischen 350°C und 380°C, erwiesen. Überraschenderweise wurden bei einer Einbrenntemperatur von etwa 360°C besonders gute Ergebnisse erzielt. Überraschend deshalb, weil von den Verarbeitern von PTFE-Beschichtungssystemen eine Einbrenntemperatur von etwa 380°C bis 400°C empfohlen wird, um besonders gute Antihafteigenschaften für die PTFE-Beschichtung zu erzielen. Diese Einbrenntemperaturen können bei dem erfindungsgemäßen Verfahren jedoch zu unerwünschten optischen Effekten führen, wie farblichen Unregelmäßigkeiten und Fleckenbildung. Bei der besonders bevorzugten Einbrenntemperatur gemäß der vorliegenden Erfindung von etwa 360°C traten diese optischen Störungen nicht auf, wobei überraschenderweise ähnlich oder gleich gute Eigenschaften der PTFE-Beschichtung hinsichtlich ihrer Antihafteigenschaft und sogar einer bessere Haftfestigkeit auf dem Untergrund als bei den höheren Temperaturen erzielt wurden.

Besonders bevorzugt ist es, wenn die auf PTFE basierende Beschichtung nach dem Einbrennen gemäß Stufe e) eine Schichtdicke von 10-40 µm, vorzugsweise eine Schichtdicke von 15-35 µm, besonders bevorzugt eine Schichtdicke von etwa 25 µm aufweist. Bei zu niedriger Schichtdicke ist die Verschleißbeständigkeit im Dauerbetrieb gering, und es besteht die Gefahr, daß ein Abrieb der PTFE-Beschichtung zur Freilegung des darunterliegenden Substrates führt. Bei zu hoher Schichtdicke der PTFE-Beschichtung treten Probleme mit der Haftfestigkeit der Beschichtung auf dem Untergrund auf.

### Definitionen und Methoden

### Rauheit Rₐ

Die im Zusammenhang mit dieser Erfindung angegebene Oberflächenrauheit bezieht sich auf den Mittenrauhwert Rₐ [µm] nach DIN 4768. Der Mittenrauhwert Rₐ ist der arithmetische Mittelwert der absoluten Beträge der Abstände y des Rauheitsprofils von der mittleren Linie innerhalb einer Meßstrecke. Die Rauheitsmessung erfolgt mit elektrischen Tastschnittgeräten nach DIN 4772. Für die Messung des Mittenrauhwertes Rₐ sind die Meßbedingungen nach DIN 4768 T1 festgelegt.

### Korrosionsbeständigkeit

Die Korrosionsbeständigkeit der erfindungsgemäß hergestellten Teleskopauszugssysteme wurde im Salzsprühtest nach DIN 50 021-SS (1975) bestimmt. Dieser Standard spezifiziert die Anforderungen an Korrosionsuntersuchungsvorrichtungen und korrosive Mittel, die im Salzsprühtest erfüllt sein müssen. Im Salzsprühtest wird eine auf einen pH-Wert von 6,5-7,2 eingestellte Natriumchloridlösung mit einer Konzentration von 50 ± 5 g Natriumchlorid pro Liter in einer geschlossenen Kammer bei 35 ± 2°C mittels Druckluft durch eine Düse dauerhaft auf das zu untersuchende Teststück gesprüht. Nach einer bestimmten Behandlungsdauer werden die getesteten Teile von Korrosionsprodukten gereinigt und beurteilt.

Die Bewertung der Korrosionsbeständigkeit erfolgte in den vorliegenden Untersuchungen durch optische Beurteilung der behandelten Oberflächen. Wurde nach 48 Stunden Salzsprühtest keine Korrosion der Oberfläche festgestellt, so wurde die Korrosionsbeständigkeit als gut bewertet.

### Verschleiß

Zur Untersuchung des Verschleißes bzw. des Abriebs der PTFE-Beschichtung wurden mit PTFE beschichtete Teleskopauszugssysteme, bestehend aus einem Ofenseitengitter mit Teilauszugsschienen, in einen Backofen eingebaut und ein Dauerlauftest über 15.000 Lastwechsel durchgeführt. Der Dauerlauftest wurde mit folgenden Parametern durchgeführt:

| **Lastwechsel [Anzahl]** | **Temperatur [°C]** | **Prüflast [kg]** | **Geschwindigkeit [Sek./Lastwechsel]** | **Sonstiges** |
|---|---|---|---|---|
| 2.000 | 210 | 10 | 5 | --- |
| 2.000 | 210 | 10 | 5 | + 0,5 h Grill bei 280°C ohne Bewegung und Last |
| 1.000 | 250 | 10 | 5 | + 0,5 h Grill bei 280°C ohne Bewegung und Last |
| 5.000 | 200 | 3 | 5 | + 0,5 h Grill bei 280° ohne Bewegung und Last |

Im Test wurden nach 0, 2.000, 5.000 und 10.000 Lastwechseln die Bewegungskraft über den gesamten Auszug mittels eines Erichsen-Kraftmessers und die Absenkung des ausgezogenen Backblechs bei einer Prüflast von 10 kg (mittig) bestimmt. Des weiteren wurden der Abrieb der PTFE-Beschichtung, das Laufverhalten der Teleskopschienen und deren Seitenspiel ermittelt.

### Haftfestigkeit

Die Haftfestigkeit der PTFE-Beschichtung wurde in der Gitterschnittprüfung nach DIN EN ISO 2409 (1994) untersucht. Bei diesem Test wird ein Schneidgerät mit genormten Klingen unter festgelegten Bedingungen über die PTFE-Beschichtung gezogen. Für die vorliegenden Untersuchungen der Haftfestigkeit wirde ein "Elcometer 107 Cross Hatch Cutter" mit 6 Klingen verwendet. Die Schnittführung wird in einem Winkel von 90° zur vorausgegangenen Schnittprüfung wiederholt, so daß die durch die Klingen erzeugten Einschnitte in der Oberfläche ein Gitternetz ausbilden. Anschließend wird ein genormtes transparentes Selbstklebeband mit einer Klebkraft von 10 ± 1 N je 25 mm Breite auf die Oberfläche aufgeklebt und abgezogen. Die Schnittränder werden anschließend hinsichtlich Abplatzern der Beschichtung untersucht. Die Einstufung der Prüfergebnisse erfolgt in Gitterschnittkennwerte von 0 bis 5, wobei der Gitterschnittkennwert von 0 bedeutet, daß keine Abplatzer festgestellt wurden.

Mit PTFE beschichtete Teleskopauszugssysteme mit einem Gitterschnitt-Kennwert von "2" wären für die Praxis noch gut geeignet. Bei der erfindungsgemäß aufgebrachten PTFE-Beschichtung wurde der Gitterschnitt-Kennwert von "1" in der Regel jedoch nicht überschritten.

### Schichtdicke

Die Schichtdicke der PTFE-Beschichtung auf Teilen mit Edelstahl als Grundmaterial wurde im Wirbelstromverfahren mit einem üblichen Schichtdickenmeßgerät (z.B. Fischer MP40) bestimmt. Bei Teilen mit Baustahl als Grundmaterial wurde die Schichtdicke induktiv gemessen. Bei der induktiven Messung erhält man als Ergebnis die Schichtdicke bis zur ersten magnetischen Schicht, welche bei einer Schichtfolge Ni/Cu/Ni/Cr/PTFE die von der PTFE-Beschichtung aus gesehen erste Nickelschicht ist. Das Ergebnis umfaßt somit die Dicken der PTFE-Beschichtung und der dünnen Chromschicht, wobei letztere zur Bestimmung der PTFE-Schichtdicke abzuziehen ist.

### Beispiele

In Vergleichstests wurden Befestigungsgitter mit daran angeschweißten Innenschienen (Baustahl) sowie Außenschienenelemente (Edelstahl) nach dem erfindungsgemäßen Verfahren mit einer PTFE-Beschichtung versehen. Zu Vergleichszwecken wurden entsprechende Tests mit abweichenden Verfahrensschritten durchgeführt. Die Verfahrensbedingungen und Testergebnisse sind nachfolgend in Tabelle 1 angegeben.

Folgende Abkürzungen werden in der Tabelle verwendet:

| | |
|---|---|
| BG + IS | = Befestigungsgitter + Innenschiene (angeschweißt) |
| AS | = Außenschienenelement |
| BS St 37-2 | = Baustahl der Qualität St 37-2 |
| ES 1.4016 | = Edelstahl der Qualität 1.4016 |
| ES 1.4301 | = Edelstahl der Qualität 1.4301 |
| i.O. | = in Ordnung (= praxistauglich) |
| n.i.O. | = nicht in Ordnung (= nicht praxistauglich) |

- Figur 1: zeigt in verschiedenen Ansichten ein Befestigungsgitter mit daran angeschweißten Innenschienenelementen für den Einbau in einen Backofen.
- Figur 2: zeigt in verschiedenen Ansichten ein Außenschienenelement einer Teleskopschiene.

Figur 1 zeigt ein Befestigungsgitter 1 mit daran angeschweißten Innenschienenelementen 2. Das Befestigungsgitter 1 wird mittels Haken 3 an der inneren Seitenwand eines Garofens eingehängt. Das Grundmaterial des Befestigungsgitters ist Baustahl, der nach dem erfindungsgemäßen Verfahren mit PTFE beschichtet wurde. Nach der Beschichtung mit PTFE werden die Innenschienenelemente mit Kugellagern und einer Außenschiene und gegebenenfalls einer oder mehreren Mittelschienen zu einer Teleskopschiene zusammengefügt. Im Betrieb wird ein Gargutträger auf die Oberseite der Außenschiene aufgelegt (nicht dargestellt). Das Befestigungsgitter 1 weist weiterhin horizontal verlaufende Paare von Stäben 4 auf, in welche zusätzliche Gargutträger, wie Backroste oder Backbleche, eingeschoben werden können. Figur 1 zeigt in der linken Darstellung das Befestigungsgitter mit Innenschienenelementen von der Seite und in der in Figur 1 rechten Darstellung mit Blick von hinten.

Figur 2 zeigt ein Außenschienenelement 5 von der Seite (obere Darstellung) sowie von hinten (untere Darstellung). Auf der Oberseite des Außenschienenelements 5 ist ein hervorstehender Zapfen 6 vorgesehen, der einen aufgelegten Gargutträger gegen ein Verschieben und Verrutschen auf der Oberseite des Außenschienenelementes 5 sichern soll. Hierfür ist an dem Gargutträger eine entsprechende Öffnung für das Einführen des Zapfens 6 vorgesehen. Des weiteren weist das Außenschienenelement 5 an dem Ende, das in eingebautem Zustand der Garofenrückseite zugewandt ist, eine aufgebogene Lasche 7 auf. Die aufgebogene Lasche 7 verhindert, daß ein auf das Außenschienenelement aufgelegter Gargutträger beim Einschieben in den Garofen gegen die Rückwand des Garofens anschlägt. Das Außenschienenelement 5 ist aus Edelstahl als Grundmaterial hergestellt und nach dem erfindungsgemäßen Verfahren mit PTFE beschichtet.

## Patentansprüche

1. Verfahren zur Herstellung eines Teleskopauszugssystems mit Teleskopschienen, vorzugsweise eines Teleskopauszugssystems für Gargutträger in einem Garofen, wobei das Grundmaterial des Teleskopauszugssystems Baustahl und/oder Edelstahl ist und welches wenigstens teilweise mit einer auf PTFE (Polytetrafluorethylen) basierenden Beschichtung versehen ist, bei dem man
a) wenigstens auf Teile, deren Grundmaterial Baustahl ist, eine ein- oder mehrlagige Grundierungsbeschichtung aufbringt, deren äußerste Lage eine Chromschicht ist,
b) alle Teile, die mit einer PTFE-Beschichtung zu versehen sind, einer Temperaturbehandlung bei einer Temperatur über 300°C für wenigstens 10 min unterzieht,
c) die gemäß Stufe b) erhaltenen Teile einer Oberflächenbehandlung unterzieht, bei der die Oberfläche eine Rauheit (Mittenrauwert) Rₐ von mindestens 2 µm erhält,
d) auf die gemäß Stufe c) erhaltenen Teile eine oder mehrere Schichten einer PTFE enthaltenden Lösung oder Suspension aufbringt,
e) die gemäß Stufe d) erhaltenen Teile bei einer Temperatur zwischen 300 °C und 450°C brennt.

2. Verfahren nach Anspruch 1, **dadurch gekennzeichnet, dass** jede Teleskopschiene eine Innenschiene und eine Außenschiene (Teilauszug) oder eine Innenschiene, eine Außenschiene und eine oder mehrere Mittelschienen (Vollauszug) aufweist.

3. Verfahren nach einem der vorangegangenen Ansprüche, **dadurch gekennzeichnet, dass** das Teleskopauszugssystem eine Befestigungsvorrichtung, vorzugsweise ein Befestigungsgitter, an dem die Teleskopschienen fest oder demontierbar befestigt sind und das für eine Montage an einer Korpuswand, vorzugsweise für eine Montage an einer seitlichen Innenwand eines Garofens ausgelegt ist.

4. Verfahren nach einem der Ansprüche 2 oder 3, **dadurch gekennzeichnet, dass** das Grundmaterial der Innenschienen der Teleskopschienen und/oder der Befestigungsvorrichtung Stahl, vorzugsweise Baustahl, besonders bevorzugt Baustahl der Qualität ST 37 oder ST 37-2 ist.

5. Verfahren nach einem der Ansprüche 2 bis 4, **dadurch gekennzeichnet, dass** das Grundmaterial der Außenschienen und/oder der Mittelschienen der Teleskopschienen Edelstahl, vorzugsweise ferritischer Edelstahl oder austenitischer Edelstahl, besonders bevorzugt ferritischer Edelstahl der Qualität 1.4016 oder austenitischer Edelstahl der Qualität 1.4301 ist.

6. Verfahren nach einem der vorangegangenen Ansprüche, **dadurch gekennzeichnet, dass** die Grundierungsbeschichtung aus Stufe a) zwischen dem Grundmaterial und der Chromschicht wenigstens eine oder mehrere, vorzugsweise drei weitere Metallschichten aufweist.

7. Verfahren nach einem der vorangegangenen Ansprüche, **dadurch gekennzeichnet, dass** die Grundierungsbeschichtung aus Stufe a) zwischen dem Grundmaterial und der Chromschicht, ausgehend von dem Grundmaterial eine erste Nickelschicht, eine Kupferschicht und eine zweite Nickelschicht aufweist.

8. Verfahren nach einem der vorangegangenen Ansprüche, **dadurch gekennzeichnet, dass** die Grundierungsbeschichtung aus Stufe a) galvanisch aufgebracht wird.

9. Verfahren nach einem der vorangegangenen Ansprüche, **dadurch gekennzeichnet, dass** die Grundierungsbeschichtung aus Stufe a) eine Dicke von 10 bis 30 µm, vorzugsweise eine Dicke von 16 bis 24 µm, besonders bevorzugt eine Dicke von etwa 20 µm aufweist, wobei die Chromschicht eine Dicke von 0,2 bis 1,0 µm, vorzugsweise eine Dicke von 0,3 bis 0,7 µm, besonders bevorzugt eine Dicke von etwa 0,5 µm aufweist.

10. Verfahren nach einem der vorangegangenen Ansprüch, **dadurch gekennzeichnet, dass** die Temperaturbehandlung in Stufe b) bei einer Temperatur im Bereich von 300 °C bis 600 °C, vorzugsweise im Bereich von 350 °C bis 450 °C, besonders bevorzugt im Bereich von etwa 400 °C durchgeführt wird.

11. Verfahren nach einem der vorangegangenen Ansprüche, **dadurch gekennzeichnet, dass** die Temperaturbehandlung in Stufe b) für eine Dauer von 10 min bis 3 h, vorzugsweise für eine Dauer von 30 min bis 2 h, besonders bevorzugt für eine Dauer von etwa 1 h durchgeführt wird.

12. Verfahren nach einem der vorangegangenen Ansprüche, **dadurch gekennzeichnet, dass** man die Teile in Stufe c) einer Oberflächenbehandlung unterzieht, bei der die Oberfläche eine Rauheit Ra von 2 µm bis 5 µm, vorzugsweise eine Rauheit Ra von 2,5 µm bis 3,5 µm, besonders bevorzugt eine Rauheit Ra von etwa 3 µm erhält.

13. Verfahren nach einem der vorangegangenen Ansprüche, **dadurch gekennzeichnet, dass** man die Teile in Stufe c) einer Oberflächenbehandlung durch Sandstrahlen unterzieht.

14. Verfahren nach einem der vorangegangenen Ansprüche, **dadurch gekennzeichnet, dass** man die gemäß Stufe d) erhaltenen Teile bei einer Temperatur zwischen 340 °C und 400 °C, vorzugsweise zwischen 350 °C und 380 °C, besonders bevorzugt bei etwa 360 °C brennt.

15. Verfahren nach einem der vorangegangenen Ansprüche, **dadurch gekennzeichnet, dass** die auf PTFE basierende Beschichtung nach dem Einbrennen gemäß Stufe e) eine Schichtdicke von 10 bis 40 µm, vorzugsweise eine Schichtdicke von 15 bis 35 µm, besonders bevorzugt eine Schichtdicke von etwa 25 µm aufweist.

16. Teleskopauszugssystem mit Teleskopschienen, vorzugsweise Teleskopauszugssystem für Gargutträger in einem Garofen, hergestellt nach einem der Ansprüche 1 bis 15.

## Claims

1. A process for the production of a telescopic extension system comprising telescopic rails, preferably a telescopic extension system for cooking material carriers in a cooking oven, wherein the base material of the telescopic extension system is structural steel and/or high-grade steel and which is at least partially provided with a coating based on PTFE (polytetrafluoroethylene), wherein
a) a single-layer or mlti-layer priming coating whose outermost layer is a chromium layer is applied at least to parts whose base material is structural steel,
b) all parts which are to be provided with a PTFE coating are subjected to a temperature treatment at a temperature above 300°C for at least 10 minutes.
c) the parts obtained in accordance with step b) are subjected to a surface treatment in which the surface acquires a roughness (mean roughness value) Rₐ of at least 2 µm,
d) one or more layers of a PTFE-containing solution or suspension is applied to the parts obtained in accordance with step c), and
e) the parts obtained in accordance with step d) are calcined at a temperature of between 300°C and 450°C.

2. A process according to claim 1 **characterised in that** each telescopic rail has an inner rail and an outer rail (partial extension) or an inner rail, an outer rail and one or more central rails (full extension).

3. A process according to one of the preceding claims **characterised in that** the telescopic extension system has a fixing arrangement, preferably a fixing grid, to which the telescopic rails are fixedly or dismantleability secured and which is designed for mounting to a body wall, preferably for mounting to a lateral inside wall of a cooking oven.

4. A process according to one of claims 2 and 3 **characterised in that** the base material of the inner rails of the telescopic rails and/or the fixing arrangement is steel, preferably structural steel, particularly preferably structural steel of the quality ST 37 or ST 37-2.

5. A process according to one of claims 2 to 4 **characterised in that** the base material of the outer rails and/or the central rails of the telescopic rails is high-grade steel, preferably ferritic high-grade steel or austenitic high-grade steel, particularly preferably ferritic high-grade steel of the quality 1.4016 or austenitic high-grade steel of the quality 1.4301.

6. A process according to one of the preceding claims **characterised in that** the priming coating of step a) between the base material and the chromium layer has at least one or more and preferably three further metal layers.

7. A process according to one of the preceding claims **characterised in that** the priming coating of step a) between the base material and the chromium layer, starting from the base material, has a first nickel layer, a copper layer and a second nickel layer.

8. A process according to one of the preceding claims **characterised in that** the priming coating of step a) is applied galvanically.

9. A process according to one of the preceding claims **characterised in that** the priming coating of step a) is of a thickness of 10 to 30 µm, preferably a thickness of 16 to 24 µm, particularly preferably a thickness of about 20 µm, wherein the chromium layer is of a thickness of 0.2 to 1.0 µm, preferably a thickness of 0.3 to 0.7 µm, particularly preferably a thickness of about 0.5 µm.

10. A process according to one of the preceding claims **characterised in that** the temperature treatment in step b) is carried out at a temperature in the range of 300°C to 600°C, preferably in the range of 350°C to 450°C, particularly preferably in the region of about 400°C.

11. A process according to one of the preceding claims **characterised in that** the temperature treatment in step b) is carried out for a duration of 10 minutes to 3 hours, preferably for a duration of 30 minutes to 2 hours, particularly preferably for a duration of about 1 hour.

12. A process according to one of the preceding claims **characterised in that** the parts in step c) are subjected to a surface treatment in which the surface acquires a roughness Ra of 2 µm to 5 µm, preferably a roughness Ra of 2.5 µm to 3.5 µm, particularly preferably a roughness Ra of about 3 µm.

13. A process according to one of the preceding claims **characterised in that** the parts in step c) are subjected to a surface treatment by sand blasting.

14. A process according to one of the preceding claims **characterised in that** the parts obtained in accordance with step d) are calcined at a temperature of between 340°C and 400°C, preferably between 350°C and 380°C, particularly preferably at about 360°C.

15. A process according to one of the preceding claims **characterised in that** the PTFE-based coating after the calcining operation in accordance with step e) is of a layer thickness of 10 to 40 µm, preferably a layer thickness of 15 to 35 µm, particularly preferably a layer thickness of about 25 µm.

16. A telescopic extension system comprising telescopic rails, preferably a telescopic extension system for cooking material carriers in a cooking oven, produced according to one of claims 1 to 15.

## Revendications

1. Procédé de fabrication d'un système d'extraction télescopique comportant des glissières télescopiques, avantageusement d'un système d'extraction télescopique pour supports de cuisson dans un four de cuisson, le matériau de base du système d'extraction télescopique étant de l'acier de construction et/ou de l'acier fin et étant doté au moins partiellement d'un revêtement à base de PTFE (polytétrafluoréthylène), procédé dans lequel
a) on dépose au moins sur des parties dont le matériau de base est de l'acier de construction, un revêtement d'apprêt monocouche ou multicouche dont la couche la plus extérieure est une couche de chrome,
b) on soumet toutes les parties, qui sont dotées d'un revêtement de PTFE, à un traitement thermique à une température de plus de 300°C pendant au moins 10 minutes,
c) on soumet les parties obtenues à l'étape b) à un traitement de surface conférant à la surface une rugosité (valeur de rugosité moyenne) Rₐ de moins de 2 µm,
d) on dépose une ou plusieurs couches d'une solution ou suspension contenant du PTFE sur les parties obtenues à l'étape c), et
e) on cuit les parties obtenues à l'étape d) à une température comprise entre 300°C et 450°C.

2. Procédé selon la revendication 1, **caractérisé en ce que** chaque glissière télescopique comporte une glissière intérieure et une glissière extérieure (extraction partielle), ou une glissière intérieure, une glissière extérieure et une ou plusieurs glissières intermédiaires (extraction totale).

3. Procédé selon l'une des revendications précédentes, **caractérisé en ce que** le système d'extraction télescopique comporte un système de fixation, avantageusement une grille de fixation, auquel les glissières télescopiques sont fixées de façon démontable ou non démontable et qui est conçu pour être monté sur une paroi du corps, avantageusement pour être monté sur une paroi latérale intérieure d'un four de cuisson.

4. Procédé selon l'une des revendications 2 et 3, **caractérisé en ce que** le matériau de base des glissières intérieures des glissières télescopiques et/ou du dispositif de fixation est de l'acier, avantageusement de l'acier de construction, de façon particulièrement préférée de l'acier de construction de la qualité ST 37 ou ST 37-2.

5. Procédé selon l'une des revendications 2 à 4, **caractérisé en ce que** le matériau de base des glissières extérieures et/ou des glissières intermédiaires des glissières télescopiques est de l'acier fin, avantageusement de l'acier fin ferritique ou de l'acier fin austénitique, notamment de préférence de l'acier fin ferritique de la qualité 1.4016 ou de l'acier fin austénitique de la qualité 1.4301.

6. Procédé selon l'une des revendications précédentes, **caractérisé en ce que** le revêtement d'apprêt de l'étape a) comporte entre le matériau de base et la couche de chrome au moins une ou plusieurs autres couches métalliques, avantageusement trois.

7. Procédé selon l'une des revendications précédentes, **caractérisé en ce que** le revêtement d'apprêt de l'étape a) comporte entre le matériau de base et la couche de chrome, en partant du matériau de base, une première couche de nickel, une couche de cuivre et une deuxième couche de nickel.

8. Procédé selon l'une des revendications précédentes, **caractérisé en ce que** le revêtement d'apprêt de l'étape a) est déposé par des moyens galvaniques.

9. Procédé selon l'une des revendications précédentes, **caractérisé en ce que** le revêtement d'apprêt de l'étape a) a une épaisseur de 10 à 30 µm, avantageusement une épaisseur de 16 à 24 µm, de façon particulièrement préférée une épaisseur d'environ 20 µm, la couche de chrome ayant une épaisseur de 0,2 à 1,0 µm, avantageusement une épaisseur de 0,3 à 0,7 µm, de façon particulièrement préférée une épaisseur d'environ 0,5 µm.

10. Procédé selon l'une des revendications précédentes, **caractérisé en ce que** le traitement thermique de l'étape b) est réalisé à une température de l'ordre de 300°C à 600°C, avantageusement de l'ordre de 350°C à 450°C, de façon particulièrement préférée de l'ordre de 400°C environ.

11. Procédé selon l'une des revendications précédentes, **caractérisé en ce que** le traitement thermique de l'étape b) est réalisé pendant une durée de 10 minutes à 3 h, avantageusement pendant une durée de 30 minutes à 2 h, de façon particulièrement préférée pendant une durée d'environ 1 h.

12. Procédé selon l'une des revendications précédentes, **caractérisé en ce que** l'on soumet les parties de l'étape c) à un traitement de surface permettant de conférer à la surface une rugosité Ra de 2 µm à 5 µm, avantageusement une rugosité Ra de 2,5 µm à 3,5 µm, de façon particulièrement préférée à une rugosité Ra d'environ 3 µm.

13. Procédé selon l'une des revendications précédentes, **caractérisé en ce que** l'on soumet les parties de l'étape c) à un traitement de surface par sablage.

14. Procédé selon l'une des revendications précédentes, **caractérisé en ce que** l'on cuit les parties obtenues à l'étape d) à une température comprise entre 340°C et 400°C, avantageusement entre 350°C et 380°C, de façon particulièrement préférée à 300°C environ.

15. Procédé selon l'une des revendications précédentes, **caractérisé en ce que** le revêtement à base de PTFE a, après la cuisson effectuée à l'étape e), une épaisseur de couche de 10 à 40 µm, avantageusement une épaisseur de couche de 15 à 35 µm, de façon particulièrement préférée une épaisseur de couche d'environ 25 µm.

16. Système d'extraction télescopique comportant des glissières télescopiques, avantageusement système d'extraction télescopique pour supports de cuisson dans un four de cuisson, fabriqué selon l'une des revendications 1 à 15.
